# EUROPÄISCHE PATENTSCHRIFT

(11) **EP 1 082 216 B1**
(45) Veröffentlichungstag und Bekanntmachung des Hinweises auf die Patenterteilung: **21.11.2001**
(21) Anmeldenummer: 99929016.6
(22) Anmeldetag: 22.04.1999
(51) Int. Cl.: C23C 30/00, C23C 4/08, F01D 5/28

(54) **ERZEUGNIS MIT EINER SCHUTZSCHICHT GEGEN KORROSION SOWIE VERFAHREN ZUR HERSTELLUNG EINER SCHUTZSCHICHT GEGEN KORROSION**
PRODUCT WITH AN ANTICORROSION PROTECTIVE LAYER AND A METHOD FOR PRODUCING AN ANTICORROSION PROTECTIVE LAYER
PRODUIT POURVU D'UNE COUCHE DE PROTECTION ANTICORROSION, ET PROCEDE DE REALISATION D'UNE COUCHE DE PROTECTION ANTICORROSION

(30) Priorität: 29.04.1998 DE 19819026
(43) Veröffentlichungstag der Anmeldung: 14.03.2001
(73) Patentinhaber: SIEMENS AKTIENGESELLSCHAFT, 80333 München (DE)
(72) Erfinder: STAMM, Werner, D-45481 Mülheim an der Ruhr (DE)
(86) Internationale Anmeldenummer: DE9901217
(87) Internationale Veröffentlichungsnummer: WO9955527

(56) Entgegenhaltungen:
- EP-A- 0 412 397
- EP-A- 0 718 420
- WO-A-91/02108
- JP-A- 9 228 021
- US-A- 4 198 442
- US-A- 4 321 310
- US-A- 4 321 311

## Beschreibung

Die Erfindung betrifft eine Erzeugnis mit einem metallischen Grundkörper und einer darauf befindlichen Schutzschicht zum Schutz des Grundkörpers gegen Korrosion, insbesondere wenn das Erzeugnis einem heißen, aggressiven Gas ausgesetzt ist. Die Schutzschicht weist eine Legierung der Art MCrAlY auf, worin M für ein Element oder mehrere Elemente aus der Gruppe Eisen, Kobalt oder Nickel steht, Cr für Chrom, Al für Aluminium und Y für Yttrium und/oder ein Element aus der Gruppe umfassend Scandium und die Seltenen Erden. Die Erfindung betrifft weiterhin eine Gasturbinenschaufel mit einer Schutzschicht sowie ein Verfahren zur Herstellung einer Schutzschicht zum Schutz eines Erzeugnisses gegen Korrosion.

Aus der EP 0 486 489 B1 ist eine korrosionsfeste Schutzbeschichtung für mittlere und hohe Temperaturen bis etwa 1050 °C für ein Gasturbinenteil aus einer Nickel-Basis- oder Kobalt-Basis-Legierung angegeben. Die Schutzbeschichtung weist in Gew-% 25 bis 40% Nickel, 28 - 30% Chrom, 7 - 9% Aluminium, 1 - 2% Silizium und 0,3 bis 1% wenigstens eines reaktiven Elementes der Seltenen Erden, mindestens 5% Kobalt sowie wahlweise 0 bis 15% wenigstens eines der Elemente aus der Gruppe bestehend aus Rhenium, Platin, Palladium, Zirkon, Mangan, Wolfram, Titan, Molybdän, Niob, Eisen, Hafnium, Tantal, auf. In den angegebenen konkreten Ausführungsformen weist die Schutzbeschichtung lediglich die Elemente Nickel, Chrom, Aluminium, Silizium, Yttrium und zusätzlich Rhenium in einem Bereich von 1 bis 15% sowie ein Rest aus Kobalt auf. Durch die Zugabe des Rheniums werden die Korrosionseigenschaften deutlich verbessert.

In der US-PS 4,321,310 sowie der US-PS 4,321,311 und der zu letzterer korrespondierenden EP 0 042 872 B1 ist jeweils eine Gasturbinenkomponente beschrieben, die einen Grundkörper aus einer Nickel-Basis-Superlegierung (MAR-M 200) aufweist. Auf den Grundwerkstoff ist eine Schicht aus eine MCrAlY-Legierung, insbesondere einer NiCoCrAlY-Legierung mit 18% Chrom, 23% Kobalt, 12,5% Aluminium, 0,3% Yttrium und einem Rest aus Nickel aufgebracht. Diese Schicht aus der MCrAlY-Legierung weist gemäß der US-PS 4,321,310 eine polierte Oberfläche auf, auf die eine Aluminiumoxidschicht aufgebracht ist. Eine Aluminiumoxidschicht weisen auch die beiden andere genannten Patentschriften auf. An diese Aluminiumoxidschicht ist eine keramische Wärmedämmschicht aufgebracht, welche eine stengelförmige Struktur aufweist.

In der US-PS 4,585,481 sind ebenfalls Schutzschichten zum Schutz eines metallischen Substrakts aus einer Superlegierung gegen Hochtemperatur-Oxidation und -Korrosion angeben. Für die Schutzschichten finden MCrAlY-Legierungen Anwendung. Hierbei sind 5 bis 40% Chrom, 8 - 35% Aluminium, 0,1 bis 2% eines sauerstoffaktiven Elementes aus der Gruppe IIIB des Periodensystems einschließlich der Lanthanide und Aktinide sowie Mischungen davon, 0,1 bis 7% Silizium, 0,1 bis 3% Hafnium sowie einen Rest umfassend Nickel und/oder Kobalt angegeben. Die entsprechenden Schutzschichten aus MCrAlY-Legierung werden gemäß der US-PS 4,585,481 mittels eines Plasmaspritzverfahrens aufgebracht.

In der Deutschen Offenlegungsschrift DE 196 09 690 A1 ist eine Turbinenschaufel mit einer korrosionsbeständigen MCrAlY-Schutzschicht angegeben, bei der die Oberflächenschicht der MCrAlY-Schutzschicht bis zu einer Tiefe von 5 bis 50 um großflächig, gleichmäßig über die gesamte Oberflächenschicht aus einer einphasigen Legierung besteht, wobei die einphasige Legierung durch Umschmelzen mit einem gepulsten Elektronenstrahl erzeugt ist. Durch ein kurzes Aufschmelzen und schnelles Abkühlen der Schutzschicht, so daß keine Zeit für Phasenausscheidung bleibt, wird die einphasige Struktur erzielt, welche zur Bildung von gleichmäßigen, nicht unterbrochenen Oxid-Deckschichten aus Al₂O₃ führt. Gegenüber Deckschichten aus Aluminiumoxid mit einer unterbrochenen Struktur ist eine geringere Neigung zur Spallation (Abplatzung) gegeben. Bei Deckschichten mit unterbrochener Struktur mit teilweisen Abplatzungen können solche Schäden der Oxiddeckschicht durch Einwanderung von Aluminium aus der Schutzschicht geheilt werden. Dies kann allerdings zu einer Verarmung von Aluminium in der MCrAlY-Schutzschicht führen. Durch ein Umschmelzen mit einem gepulsten Elektronenstrahl wird eine herstellungsbedingte Mikrorauhigkeit der Oberfläche durch den Prozeß der Oberflächenvergütung beseitigt und damit eine Wärmeaustausch zwischen einem heißen Gas und der Oberfläche der Schutzschicht reduziert, was eine höhere Gastemperatur für eine Gasturbine erlauben würde.

In der WO 81/01983 A1 ist ein Verfahren zur Herstellung eines metallischen Bauteils, welches eine keramische Wärmedämmschicht enthält, angegeben. Hierbei wird auf ein Substrat aus einer Superlegierung mit einer sauberen Oberfläche eine dünne Schicht einer McrAlY-Legierung aufgebracht, diese Schicht poliert, darauf eine Aluminiumoxidschicht aufgebracht und auf die Aluminiumoxidschicht eine kolumnare Keramikschicht mittels Gasabscheidung (vapor deposition) hergestellt.

Die EP 0 846 788 A1 betrifft ein Erzeugnis, insbesondere eine Gasturbinenkomponente, mit einem Substrat, auf welchem eine Schutzschicht aus einer Legierung der Art MCrAlY und darauf eine keramische Wärmedämmschicht angeordnet ist. Das Substrat ist eine Nickelbasis-Superlegierung, die Chrom aufweist. Eine äußere Schicht des Substrates ist mit Chrom angereichert, welches durch einen Diffusionsprozeß in das Substrat eindiffundiert ist. Das Chrom ist in das Substrat eindiffundiert und bildet eine Matrix, die in dem Nickel gelöstes Chrom in der Gamma-Phase aufweist. Die Eindiffundierung des Chroms erfolgt nach dem sogenannten "Chromierung"-Verfahren.

In der EP 0 718 420 A1 ist ein Verfahren zum Aufbringen einer Wärmedämmschicht auf ein Bauteil aus einer Superlegierung beschrieben. Die Wärmedämmschicht ist hierbei aus verschiedenen Schichten aufgebaut. An das Erzeugnis aus der Superlegierung grenzt unmittelbar eine Schicht aus einem Metall der Platingruppe an. Diese Schicht des Metalls aus der Platingruppe besteht aus einer äußeren Schicht und einer inneren Schicht, wobei die äußere Schicht das Metall der Platingruppe in der Gamma-Phase aufweist. Auf den äußeren Teil der Schicht aus dem Metall der Platingruppe ist eine Aluminium aufweisende Beschichtung angeordnet. Hierauf ist eine dünne Oxidschicht und darauf wiederum eine keramische Beschichtung angeordnet.

Aus der US-PS 4,321,310 und der US-PS 4,321,311 sind jeweils Beschichtungssysteme für eine Komponente einer Turbine bekannt, bei denen auf die Komponente eine Schutzschicht aus einer MCrAlY-Legierung aufgebracht ist, an die sich eine Aluminiumoxid-Schicht als Haftvermittlerschicht oder Anbindungsschicht anschließt, und auf die eine keramische Wärmedämmschicht aufgebracht ist. Die beiden Dokumente befassen sich mit dem diesem Beschichtungssystem zugrundeliegenden Problem der Anbindung der Wärmedämmschicht an die MCrAlY-Schutzschicht über die Aluminiumoxid-Anbindungsschicht. Zur Verbesserung der Anbindung ist gemäß der US-PS 4,321,310 vorgesehen, die Oberfläche der Aluminiumoxid-Anbindungsschicht zu polieren. Gemäß der US-PS 4,321,311 wird für eine verbesserte Anbindung eine neue Mikrostruktur der keramischen Wärmedämmschicht vorgeschlagen.

Aufgabe der Erfindung ist es, ein Erzeugnis mit einem metallischen Grundkörper und einem darauf angebrachten Beschichtungssystem bestehend aus einer Schutzschicht, einer Anbindungsschicht und einer Wärmedämmschicht sowie ein Verfahren zur Herstellung eines solchen Beschichtungssystems anzugeben, bei denen eine gute Anbindung der Wärmedämmschicht gewährleistet ist.

Erfindungsgemäß wird die auf ein Erzeugnis mit einem metallischen Grundkörper gerichete Aufgabe dadurch gelöst, daß auf den Grundkörper eine Schutzschicht aus einer MCrAlY-Legierung aufgebracht ist, auf die eine dünne Anbindungsschicht mit Aluminiumoxid und darauf eine Wärmedämmschicht aufgebracht ist, wobei die Schutzschicht eine Innenschicht aus einer ersten MCrAlY-Legierung und eine Außenschicht aus einer zweiten MCrAlY-Legierung aufweist, die überwiegend in der γ-Phase vorliegt, und wobei das Aluminiumoxid überwiegend in der α-Phase vorliegt. Unter einer Legierung der Art MCrAlY wird eine Legierung verstanden, die einen Anteil an Chrom, an Aluminium und einem reaktiven Element wie Yttrium und/oder zumindest einen äquivalenten Metall aus der Gruppe umfassen Scandium und die Elemente der Seltenen Erden umfaßt.

Zusätzlich oder alternativ zu Yttrium können weitere Elemente Legierungsbestandteil sein, wie beispielsweise Rhenium, Silizium, Hafnium, Tantal, Zirkon, Wolfram, Magnesium oder Niob. Insbesondere ein Anteil von Rhenium kann zu einer Verbesserung der Korrosionsfähigkeit führen. Als Rest enthält die MCrAlY-Legierung ein Element oder mehrere Elemente der Gruppe Eisen, Kobalt und Nickel, welches symbolisch durch M abgekürzt ist.

Eine solche MCrAlY-Legierung findet bevorzugt Anwendung als Korrosionsschutzschicht auf metallischen Bauteilen, insbesondere mit einem Grundkörper aus einer Superlegierung (Nickel- oder Kobalt-Superlegierung, gegebenenfalls auch Eisen-Superlegierung), welches einer erhöhten Temperatur und einem heißen, aggressiven Gas ausgesetzt ist. Der entscheidende Vorteil der hier angegebenen MCrAlY-Legierung besteht darin, dass sie sich sehr gut als Haftschicht zur sicheren und dauerhaften Anbindung der Wärmedämmschicht eignet. Damit wird ein Beschichtungssystem hergestellt, welches sowohl korrosions- als auch oxidationshemmend ist und den Einsatz des Erzeugnisses bei einer hohen Temperatur, von beispielsweise über 1.000 °C, ermöglicht.

Durch die Außenschicht, welche eine MCrAlY-Legierung aufweist, die überwiegend in der γ-Phase vorliegt, findet bei einer Oxidation der Außenschicht ein Aufwachsen eines Aluminiumoxids (thermisch gewachsenes Oxid) statt, welches in den Bereichen der γ-Phase der MCrAlY-Legierung in der α-Modifikation vorliegt. Bereits im Anfangsstadium des Wachsens der Aluminiumoxidschicht liegt das Aluminiumoxid damit überwiegend in der stabilen α-Modifikation vor. Dies hat den Vorteil, daß gegenüber einem zuerst in der θ-Phase aufwachsenden Aluminiumoxid, die Aluminiumoxidschicht mit größerer Dichte, geringerer Oxidationsgeschwindigkeit und glatterer Struktur aufwächst, so daß ein längeres Anhaften der Aluminiumoxid-schicht an der Außenschicht gewährleistet ist. Die Erfindung geht hierbei von der Erkenntnis aus, daß auf einer MCrAlY-Schichtoberfläche im Anfangszustand der Oxidation partiell oder ganz eine θ-Phase des Aluminiumoxids dort gebildet wird, wo die MCrAlY-Legierung in der β-Phase vorliegt. Das in der θ-Phase aufwachsende Aluminiumoxid weist eine geringe Dichte, eine hohe Oxidiationsgeschwindigkeit und eine spitze Struktur auf, so daß, obwohl sich später ab einer gewissen Schichtdicke die stabile α-Modifikation einstellt, ein Versagen, d.h. ein Abplatzen, der Aluminiumoxidschicht auftreten kann. Besonders günstig ist es daher, wenn die MCrAlY-Legierung in der Außenschicht fast vollständig einphasig in der γ-Phase vorliegt. Hierdurch ist dann auch eine gute Anbindung von Wärmedämmschichten, insbesondere mittels eines Elektronenstrahl-PVD-Verfahrens aufgebrachter Keramikschichten, an eine Haftvermittlerschicht aus einer MCrAlY-Legierung gegeben. Die Anbindung an die im wesentlichen in der γ-Phase vorliegenden MCrAlY-Legierung ist durch die sich ausbildende dünne Aluminiumoxidschicht in der stabilen α-Modifikation deutlich besser als die Anbindung an eine MCrAlY-Legierung, die Bereiche mit der β-Phase aufweist, und mechanisch geglättet wurde. Dies beruht darauf, daß die mechanisch geglättete, überwiegend in der β-Phase vorliegenden MCrAlY-Legierung zu einem Aufwachsen einer deutlich dickeren Aluminiumoxidschicht in der θ-Phase führt, wobei aufgrund der größeren Dicke und des Schichtwachstums dieser Aluminiumoxidschicht bereits nach einer kürzeren Zeitdauer ein Abplatzen der Aluminiumoxidschicht stattfindet.

Die zweite MCrAlY-Legierung weist vorzugsweise die gleiche chemische Zusammensetzung wie die erste MCrAlY-Legierung auf, wobei je nach den Eigenschaften der einzelnen Legierungskomponenten auch Unterschiede in einigen wenigen Gewichtsprozenten oder einigen wenigen Zehntel-Gewichtsprozenten der jeweiligen, sich entsprechenden Legierungskomponenten der ersten MCrAlY-Legierung und der zweiten MCrAlY-Legierung vorliegen können. Es ist ebenfalls möglich, daß die zweite MCrAlY-Legierung zusätzliche oder alternative Legierungselemente zu der ersten MCrAlY-Legierung aufweist.

Die Außenschicht ist vorzugsweise im Mittel zwischen 5 µm und 50 µm dick, insbesondere kleiner 20 µm. Die gesamte mittlere Schichtdicke der Schutzschicht beträgt vorzugsweise zwischen 100 um und 200µm,

Vorzugsweise weist die erste MCrAlY-Legierung und/oder die zweite MCrAlY-Legierung die folgenden Legierungskomponenten (Angaben in Gewichtsprozent) auf: 15 bis 35 % Chrom; 7 bis 18 % Aluminium; 0,3 bis 2 % Yttrium und/oder zumindest ein äquivalentes Element aus der Gruppe umfassend Scandium und die Elemente der Seltenen Erden sowie optional 0 bis 20 % Rhenium sowie weitere optionale Legierungselemente wie Hafnium, Silizium, Tantal, Zirkon, Wolfram, Magnesium und Niob. Der Anteil an Rhenium liegt vorzugsweise zwischen 1 % und 20%, insbesondere zwischen 5 % bis 11%.

An die Außenschicht ist vorzugsweise eine dünne Anbindungsschicht im wesentlichen aus Aluminiumoxid (Al₂O₃) angebunden, welches in der α-Phase vorliegt. Die Anbindungsschicht hat vorzugsweise zu Beginn eines Oxidationsprozesses eine Dicke zwischen 0,3 µm und 0,6 µm. Durch einen hohen Anteil von Aluminiumoxid in der α-Phase, vorzugsweise fast ausschließlich von Aluminiumoxid in der α-Phase, wächst die Anbindungsschicht bei einer Oxidation der MCrAlY-Legierung in der Außenschicht mit einer deutlich geringeren Wachstumsgeschwindigkeit als bei einem hohen Anteil von Aluminiumoxid in der θ-Phase. Besonders vorteilhaft ist hierbei eine Anbindungsschicht, die fast ausschließlich Aluminiumoxid von Beginn einer Oxidation an in der α-Phase aufweist, da hierdurch ein gleichmäßiges homogenes geringes Wachstum der Anbindungsschicht gegeben ist.

Die auf die Anbindungsschicht aufgebrachte Wärmedämschicht weist bevorzugtermaßen eine kolumnare Mikrostruktur auf, wobei die Achsenrichtung der in der kolumnaren Mikrostruktur vorhandenen Kristallite im wesentlichen senkrecht zur Oberfläche des Grundkörpers ist. Die Wärmedämmschicht weist vorzugsweise eine Dicke von zwischen 150 und 300 µm, vorzugsweise etwa 200 µm, auf. Die kolumnaren, stengelförmigen Kristallite haben vorzugsweise einen mittleren Durchmesser von unter 5µm, insbesondere unter 2,5µm auf. Die Wärmedämmschicht weist hierbei vorzugsweise eine Keramik auf, welche insbesondere mit Yttriumoxid teilstabilisiertes Zirkonoxid ist. Je nach Anforderungen des Erzeugnisses können auch andere Wärmedämmschichten umfassen tertiäre Oxide, Spinelle oder Mullite Verwendung finden.

Das Erzeugnis ist vorzugsweise eine Komponente einer Gasturbine, insbesondere eine Gasturbinenschaufel, eine Laufschaufel oder eine Leitschaufel. Mit einer Schutzschicht der obengenannten Art sowie einer über eine Anbindungsschicht aus Aluminiumoxid angebundene Wärmedämmschicht sind vorzugsweise Gasturbinenschaufeln der ersten beiden Leitschaufelreihen und der ersten Laufschaufelreihen unmittelbar stromab einer Brennkammer einer Gasturbine beschichtet.

Vorzugsweise ist die Außenschicht der Schutzschicht durch Umschmelzen der Innenschicht im Bereich ihrer Oberfläche hergestellt, d.h. ein Bereich der Innenschicht wird umgeschmolzen. Dieses Umschmelzen wird vorzugsweise durch Elektronenstrahlen oder Ionenstrahlen durchgeführt, welche ein schnelles Umschmelzen ohne eine wesentliche Veränderung der chemischen Zusammensetzung der MCrAlY-Legierung in der Außenschicht und der Innenschicht hervorrufen. Durch Aufschmelzen der freien, d.h. unbehandelten Oberfläche der MCrAlY-Legierung der Innenschicht durch Elektronenstrahlen, Ionenstrahlen oder ähnlichem ist es möglich, in den oberen Randgebieten von einigen Mikrometern eine im wesentlichen reine, temperaturstabile γ-Phase zu erzeugen, welche die Außenschicht bildet. Diese γ-Phase bewirkt, wie oben bereits ausgeführt, daß sich unmittelbar während der Bildung einer Oxidschicht nunmehr an der Oberfläche der Außenschicht eine stabile, dichte und dünne α-Aluminiumoxidschicht, die Anbindungsschicht, ausbildet. Das durch Oxidation gebildete Oxid, überwiegend Aluminiumoxid, wird als thermisch gewachsenes Oxid (thermally grown oxid, TGO) bezeichnet. Die Bildung dieses Oxides, der Anbindungsschicht, kann sowohl vor einem Aufbringen der Wärmedämmschicht als auch während und nach dem Aufbringen der Wärmedämmschicht erfolgen. Die Wärmedämmschicht wird hier vorzugsweise durch Aufdampfen aufgebracht. Aufgrund der geringen Aufwachsrate und homogenen Struktur des thermische gewachsenen Oxides (TGO) werden die Spannungen im Bereich des thermisch gewachsenen Oxides, der Anbindungsschicht, während eines Einsatzes des Erzeugnisses bei einer hohen Temperatur in einer oxidierenden und korrosiven Umgebung, insbesondere bei Umströmen durch ein heißes aggressives Gas, reduziert. Hierdurch wird die Lebensdauer von Wärmedämmschichten erhöht, die über die Anbindungsschicht und die Schutzschicht an den Grundkörper angebunden sind, da ein Abplatzen der Anbindungsschicht aufgrund des geringen Wachstums des thermisch gewachsenen Oxids zu einem späteren Zeitpunkt stattfindet.

Es ist ebenfalls möglich, die Außenschicht aus einer flüssi-gen Phase, insbesondere galvanisch, auf eine bereits vorher aufgebrachte Innenschicht aus einer MCrAlY-Legierung aufzubringen. Die Innenschicht kann hierbei auf geeignete Art und Weise gegebenenfalls ebenfalls durch Abscheiden aus einer flüssigen Phase auf den Grundkörper aufgebracht sein. Die zweite MCrAlY-Legierung der Außenschicht weist hierbei die Zusammensetzung einer γ-Phase auf. Die erste MCrAlY-Legierung kann konventionell aufgespritzt sein.

Die auf ein Verfahren zur Herstellung einer Schutzschicht auf einen metallischen Grundkörper eines Erzeugnisses gerichtet Aufgabe wird erfindungsgemäß dadurch gelöst, daß eine Innenschicht mit einer ersten MCrAlY-Legierung aufgebracht wird und diese Innenschicht im Bereich ihrer freien Oberfläche so umgeschmolzen wird, daß eine Außenschicht gebildet ist, in der die MCrAlY-Legierung im wesentlichen in der γ-Phase vorliegt. Alternativ hierzu kann auf die konventionell gespritzte oder galvanisch abgeschiedene erste MCrAlY-Legierung, welche die Innenschicht bildet, eine zweite MCrAlY-Legierung aus einer flüssigen Phase, insbesondere galvanisch, abgeschieden werden, wobei die zweite MCrAlY-Legierung hierbei die Außenschicht bildet und im wesentlichen in der γ-Phase vorliegt.

Die auf eine Gasturbinenschaufel mit einem metallischen Grundkörper gerichtete Aufgabe wird erfindungsgemäß dadurch gelöst, daß auf dem metallischen Grundkörper eine Schutzschicht (Haftschicht) zum Schutz gegen Korrosion angebunden ist, die eine an den Grundkörper angebundene Innenschicht aus einer ersten Haft-Legierung und einer an die Innenschicht angebundene Außenschicht mit einer zweiten Haft-Legierung aufweist, wobei die zweite Haft-Legierung überwiegend, vorzugsweise fast vollständig, in der γ-Phase vorliegt und an die Außenschicht eine dünne Anbindungsschicht mit Aluminiumoxid überwiegend der α-Phase angebunden und daran eine Wärmedämmschicht angebunden ist. Die erste Haft-Legierung und die zweite Haft-Legierung sind vorzugsweise jeweils eine (gleiche) Legierung der Art MCrAlY, je nach Anforderung abgeändert durch Zusatz von einem Legierungselement oder mehreren Legierungselementen, insbesondere Rhenium.

Der Grundkörper besteht vorzugsweise aus einer Nickelbasis- oder Kobaltbasis-Superlegierung, gegebenenfalls auch eine Eisenbasis-Superlegierung.

Anhand des in der Zeichnung dargestellten Ausführungsbeispiels wird das Erzeugnis, insbesondere die Gasturbinenschaufel, mit der Schutzschicht, der Anbindungsschicht und der Wärmedämmschicht näher erläutert.

Es zeigen in teilweise schematisierter und nicht maßstäblicher Darstellung,
- FIG 1: eine perspektivische Darstellung einer Gasturbinenlaufschaufel und
- FIG 2: einen Ausschnitt eines Schnittes senkrecht zur Oberfläche der Gasturbinenlaufschaufel.

Das in Figur 1 dargestellte Erzeugnis 1, eine Gasturbinenlaufschaufel 1, weist einen metallischen Grundkörper 2 aus einer Nickelbasis- oder Kobaltbasis-Superlegierung auf. Auf den Grundkörper 2 ist gemäß Figur 2 eine als Haftschicht dienende Schutzschicht 3, 4 aus einer Innenschicht 3, die unmittelbar an den Grundkörper 2 angebunden ist, und einer an die Innenschicht 3 angebundenen Außenschicht 4 aufgebracht. Die Innenschicht 3 weist eine erste Legierung der Art MCrAlY auf und die Außenschicht eine zweite Legierung ebenfalls der Art MCrAlY auf, wobei die zweite Legierung im wesentlichen, vorzugsweise fast vollständig, in der γ-Phase vorliegt. Auf diese als Haftschicht dienende Schutzschicht 3, 4 ist eine Wärmedämmschicht 6 angebunden, die vorzugsweise aus einer stengelförmigen Keramik, beispielsweise mit Yttriumoxid teilstabilisiertem Zirkonoxid besteht. Zwischen der Schutzschicht 3, 4 und der Wärmedämmschicht 6 ist eine Anbindungsschicht 5 angeordnet. Diese Anbindungsschicht 5 besteht vorzugsweise aus einem thermisch gewachsenen Oxid, insbesondere Aluminiumoxid. Dieses thermisch gewachsene Oxid liegt bereits zu Beginn der Oxidation in der stabilen α-Phase vor, wobei die unmittelbare Bildung der α-Phase zu Beginn der Oxidation durch die γ-Phase in der Außenschicht 4 hervorgerufen wird. Gegenüber einem thermisch gewachsenen Oxid, welches überwiegend in der β-Phase aufwächst, weist das in der stabilen α-Phase aufwachsende Oxid eine deutlich geringere Schichtdicke auf. Hierdurch erfolgt nicht nur eine gute Anbindung der Wärmedämmschicht an die Schutzschicht 3, 4, sondern auch eine deutliche Verlängerung der Lebensdauer der Wärmedämmschicht 6 dadurch, daß ein Ablösen der Anbindungsschicht 5 aufgrund einer hohen Wachstumsgeschwindigkeit, wie sie bei einem Oxid in der β-Phase der Fall wäre, vermieden ist.

An der äußeren Oberfläche 8 der Wärmedämmschicht 6 strömt bei einem Einsatz der Gasturbinenlaufschaufel 1 in einer nicht dargestellten Gasturbine ein heißes aggressives Gas 9 vorbei, welches durch das aus der Schutzschicht 3, 4 der Anbindungsschicht 5 und der Wärmedämmschicht 6 gebildete Schichtsystem wirksam von dem metallischen Grundkörper 2 physikalisch und chemisch ferngehalten wird. Dies ist von besonderem Vorteil bei einer Gasturbinenlaufschaufel 1 sowie bei einer Gasturbinenleitschaufel, die dem unmittelbar aus einer nicht dargestellten Brennkammer ausströmenden heißen Gas von bis zu über 1300 °C ausgesetzt ist.

## Patentansprüche

1. Erzeugnis (1), insbesondere eine Komponente einer Gasturbine, mit einem metallischen Grundkörper (2), auf den eine Schutzschicht (3,4) aus einer MCrAlY-Legierung aufgebracht ist, auf die eine dünne Anbindungsschicht (5) mit Aluminiumoxid und darauf eine Wärmedämmschicht (6) aufgebracht ist, wobei M für Fe, Ni, Co oder eine Mischung daraus sowie Y für Yttrium und/oder zumindest ein äquivalentes Element aus der Gruppe umfassend Scandium und die Elemente der Seltenen Erden stehen, **dadurch gekennzeichnet, daß** die Schutzschicht (3,4) eine Innenschicht (3) aus einer ersten MCrAlY-Legierung und eine Außenschicht (4) aus einer zweiten MCrAlY-Legierung aufweist, die überwiegend in der γ-Phase vorliegt, und daß das Aluminiumoxid überwiegend in der α-Phase vorliegt.

2. Erzeugnis nach Anspruch 1,
**dadurch gekennzeichnet, daß** die zweite MCrAlY-Legierung die gleiche chemische Zusammensetzung wie die erste MCrAlY-Legierung aufweist.

3. Erzeugnis nach Anspruch 1 oder 2,
**dadurch gekennzeichnet, daß** die Außenschicht (4) zwischen 5 µm und 50 µm, insbesondere zwischen 5 um und 20 µm dick ist.

4. Erzeugnis nach einem der vorhergehenden Ansprüche, **dadurch gekennzeichnet, daß** die erste MCrAlY-Legierung und/oder die zweite MCrAlY-Legierung als Legierungskomponenten enthalten / enthält (Angaben in Gewichtsprozent):
15 bis 35 % Chrom;
7 bis 18 % Aluminium;
0,3 bis 2 % Yttrium und/oder zumindest eine äquivalentes Element Metall aus der Gruppe umfassend Scandium, die Elemente der Seltenen Erden; sowie
0 bis 20 % Rhenium.

5. Erzeugnis nach Anspruch 4,
**dadurch gekennzeichnet, daß** der Anteil an Rhenium zwischen 1 % und 20%, insbesondere 5 % bis 11%, beträgt.

6. Erzeugnis nach einem der vorhergehenden Ansprüche,
**dadurch gekennzeichnet, daß** die Anbindungsschicht (5) zu Beginn eines Oxidationsprozesses zwischen 0,3 µm und 0,6 µm dick ist.

7. Erzeugnis nach einem der vorhergehenden Ansprüche,
**dadurch gekennzeichnet, daß** die Wärmedämmschicht (6) eine kolumnare Mikrostruktur aufweist, wobei die Achsenrichtung der Kristallite im Wesentlichen senkrecht auf der Oberfläche des Grundkörpers (1) steht.

8. Erzeugnis nach einem der vorhergehenden Ansprüche,
**dadurch gekennzeichnet, daß** die Wärmedämmschicht (6) eine Keramik aufweist, insbesondere Zirkonoxid (ZrO₂), welches teilstabilisiert mit Yttriumoxid (Y₂O₃) ist.

9. Erzeugnis nach einem der vorhergehenden Ansprüche,
**dadurch gekennzeichnet, daß** die Außenschicht (4) durch Umschmelzen der Innenschicht (3) im Bereich ihrer freien Oberfläche, insbesondere durch Elektronenstrahlen oder Ionenstrahlen, hergestellt ist.

10. Erzeugnis (1) nach einem der Ansprüche 1 bis 11,
**dadurch gekennzeichnet, daß** die Außenschicht (4) aus einer flüssigen Phase, insbesondere galvanisch, abgeschieden ist.

11. Verfahren zur Herstellung eines Beschichtungssystems umfassend eine Schutzschicht (3,4), eine Anbindungsschicht (5) und eine Wärmedämmschicht (6) auf einem metallischen Grundkörper (2) eines Erzeugnisses (1),
**dadurch gekennzeichnet, daß** auf den Grundkörper (2) als Schutzschicht (3,4) eine Innenschicht (3) mit einer MCrAlY-Legierung aufgebracht und die Innenschicht (3) im Bereich ihrer freien Oberfläche so umgeschmolzen wird, daß eine Außenschicht (4) gebildet ist, in der die MCrAlY-Legierung im wesentlichen in der γ-Phase vorliegt, daß auf der Außenschicht (4) die Anbindungsschicht (5) mit Aluminiumoxid überwiegend in der α-Phase ausgebildet wird, und dass auf die Anbindungsschicht (5) die Wärmedämmschicht (6) aufgebracht wird.

12. Verfahren zur Herstellung eines Beschichtungssystems umfassend eine Schutzschicht (3,4), eine Anbindungsschicht (5) und eine Wärmedämmschicht (6) auf einem metallischen Grundkörper (2) eines Erzeugnisses (1),
**dadurch gekennzeichnet, daß** auf den Grundkörper (2) als Schutzschicht (3,4) eine Innenschicht (3) mit einer ersten MCrAlY-Legierung aufgebracht wird und auf die Innenschicht (3) aus einer flüssigen Phase, insbesondere galvanisch, eine zweite MCrAlY-Legierung abgeschieden wird, die eine Außenschicht (4) bildet und im wesentlichen in der γ-Phase vorliegt, daß auf der Außenschicht (4) die Anbindungsschicht (5) mit Aluminiumoxid überwiegend in der α-Phase ausgebildet wird, und dass auf die Anbindungsschicht (5) die Wärmedämmschicht (6) aufgebracht wird.

## Claims

1. Product (1), in particular a component of a gas turbine, having a metallic basic body (2), to which a protective layer (3, 4) comprising an MCrAlY alloy is applied, to which layer a thin bonding layer (5) comprising aluminium oxide is applied, and then a thermal barrier coating (6) is applied to the bonding layer, M representing Fe, Ni, Co or a mixture thereof, and Y representing yttrium and/or at least one equivalent element selected from the group consisting of Scandium and the rare earths, **characterized in that** the protective layer (3, 4) has an inner layer (3) of a first MCrAlY alloy and an outer layer (4) of a second MCrAlY alloy, which is predominantly in the γ-phase, and **in that** the aluminium oxide is predominantly in the α-phase.

2. Product according to Claim 1, **characterized in that** the second MCrAlY alloy has the same chemical composition as the first MCrAlY alloy.

3. Product according to Claim 1 or 2, **characterized in that** the outer layer (4) is between 5 µm and 50 µm, in particular between 5 µm and 20 µm, thick.

4. Product according to one of the preceding claims, **characterized in that** the first MCrAlY alloy and/or the second MCrAlY alloy contain(s) as alloying constituents (data in per cent by weight):
15 to 35% chromium;
7 to 18% aluminium;
0.3 to 2% yttrium and/or at least one equivalent element metal selected from the group consisting of scandium and the rare earths; and
0 to 20% rhenium.

5. Product according to Claim 4, **characterized in that** the rhenium content is between 1% and 20%, in particular 5% and 11%.

6. Product according to one of the preceding claims, **characterized in that** the bonding layer (5) is between 0.3 µm and 0.6 µm thick at the beginning of an oxidation process.

7. Product according to one of the preceding claims, **characterized in that** the thermal barrier coating (6) has a columnar microstructure, the axial direction of the crystallites being substantially perpendicular to the surface of the basic body (1).

8. Product according to one of the preceding claims, **characterized in that** the thermal barrier coating (6) contains a ceramic, in particular zirconium oxide (ZrO₂), which is partially stabilized with yttrium oxide (Y₂O₃).

9. Product according to one of the preceding claims, **characterized in that** the outer layer (4) is produced by re-melting of the inner layer (3) in the region of its free surface, in particular by means of electron beams or ion beams.

10. Product (1) according to one of Claims 1 to 11, **characterized in that** the outer layer (4) is deposited from a liquid phase, in particular by electrodeposition.

11. Process for producing a coating system comprising a protective layer (3, 4), a bonding layer (5) and a thermal barrier coating (6) on a metallic basic body (2) of a product (1), **characterized in that** an inner layer (3) having an MCrAlY alloy is applied to the basic body (2) as protective layer (3, 4), and the inner layer (3) is re-melted in the region of its free surface, in such a way that an outer layer (4) is formed, in which the MCrAlY alloy is substantially in the γ-phase, **in that** the bonding layer (5) containing aluminium oxide predominantly in the α-phase is formed on the outer layer (4), and **in that** the thermal barrier coating (6) is applied to the bonding layer (5).

12. Process for producing a coating system comprising a protective layer (3, 4), a bonding layer (5) and a thermal barrier coating (6) on a metallic basic body (2) of a product (1), **characterized in that** an inner layer (3) having a first MCrAlY alloy is applied to the basic body (2) as protective layer (3, 4), and a second MCrAlY alloy is deposited on the inner layer (3) from a liquid phase, in particular by electrodeposition, this second MCrAlY alloy forming an outer layer (4) and being substantially in the γ-phase, **in that** the bonding layer (5) containing aluminium oxide predominantly in the α-phase is formed on the outer layer (4), and **in that** the thermal barrier coating (6) is applied to the bonding layer (5).

## Revendications

1. Produit (1), notamment élément d'une turbine à gaz, comprenant un corps (2) de base métallique sur lequel est déposée une couche (3, 4) de protection en un alliage de MCrAlY, couche sur laquelle est déposée une mince couche (5) de liaison comportant de l'oxyde d'aluminium et dessus une couche (6) calorifuge, M représentant Fe, Ni, Co ou l'un de leurs mélanges et Y l'yttrium et/ou au moins un élément équivalent du groupe comprenant le scandium et les éléments des terres rares, **caractérisé en ce que** la couche (3, 4) de protection comporte une couche (3) intérieure en un premier alliage de MCrAlY et une couche (4) extérieure en un deuxième alliage de MCrAlY qui se présente d'une manière prépondérante en la phase γ et **en ce que** l'oxyde d'aluminium est présent de manière prépondérante en la phase α.

2. Produit suivant la revendication 1, **caractérisé en ce que** le deuxième alliage de MCrAlY a la même composition chimique que le premier alliage de MCrAlY.

3. Produit suivant la revendication 1 ou 2, **caractérisé en ce que** la couche (4) extérieure a une épaisseur comprise entre 5 µm et 50 µm, notamment comprise entre 5 µm et 20 µm.

4. Produit suivant l'une des revendications précédentes, **caractérisé en ce que** le premier alliage de MCrAlY et/ou le deuxième alliage de MCrAlY contient ou contiennent comme constituants d'alliage (indication en pourcentage en poids) :
de 15 à 35% de chrome ;
de 7 à 18% d'aluminium ;
de 0,3 à 2% d'yttrium et/ou d'au moins un élément métallique équivalent du groupe comprenant le scandium et les éléments des terres rares; ainsi que
de 0 à 20% de rhénium.

5. Produit suivant la revendication 4, **caractérisé en ce que** la proportion de rhénium est comprise entre 1% et 20% et est notamment comprise entre 5% et 11%.

6. Produit suivant l'une des revendications précédentes, **caractérisé en ce que** la couche (5) de liaison a au début d'un processus d'oxydation une épaisseur comprise entre 0,3 µm et 0,6 µm.

7. Produit suivant l'une des revendications précédentes, **caractérisé en ce que** la couche (6) calorifuge a une structure microscopique en colonnes, la direction de l'axe des cristallites étant sensiblement perpendiculaire à la surface du corps (1) de base.

8. Produit suivant l'une des revendications précédentes, **caractérisé en ce que** la couche (6) calorifuge comporte une céramique, notamment de l'oxyde de zirconium (ZrO₂) qui est stabilisé partiellement par de l'oxyde d'yttrium (Y₂O₃).

9. Produit suivant l'une des revendications précédentes, **caractérisé en ce que** la couche (4) extérieure est produite par refusion de la couche (3) intérieure dans la région de sa surface libre, notamment par un faisceau d'électrons ou par un faisceau d'ions.

10. Produit suivant l'une des revendications 1 à 11, **caractérisé en ce que** la couche (4) extérieure est déposée en phase liquide, notamment par voie galvanique.

11. Procédé de production d'un système stratifié comprenant une couche (3, 4) de protection, une couche (5) de liaison et une couche (6) calorifuge sur un corps (2) de base métallique d'un objet (1),
**caractérisé en ce qu'**il consiste à déposer sur le corps (2) de base comme couche (3, 4) de protection une couche (3) intérieure ayant un alliage de MCrAIY et à refondre la couche (3) intérieure dans la région de sa surface libre de manière à former une couche (4) extérieure, dans laquelle l'alliage de MCrAlY se présente essentiellement en la phase γ, à former sur la couche (4) extérieure la couche (5) de liaison ayant de l'oxyde d'aluminium d'une manière prépondérante en la phase α et à déposer sur la couche (5) de liaison la couche (6) calorifuge.

12. Procédé de production d'un système stratifié comprenant une couche (3, 4) de protection, une couche (5) de liaison et une couche (6) calorifuge sur un corps (2) de base métallique d'un objet (1),
**caractérisé en ce qu'**il consiste à déposer sur le corps (2) de base comme couche (3, 4) de protection une couche (3) intérieure ayant un premier alliage de MCrAlY et à déposer, notamment par électrolyse, sur la couche (3) intérieure en phase liquide un deuxième alliage de MCrAlY qui forme une couche (4) extérieure et qui est présent essentiellement en la phase γ, à constituer sur la couche (4) extérieure la couche (5) de liaison comprenant de l'oxyde d'aluminium d'une manière prépondérante en la phase α et à déposer sur la couche (5) de liaison la couche (6) calorifuge.
